# EUROPÄISCHE PATENTSCHRIFT

(11) **EP 0 355 371 B1**
(45) Veröffentlichungstag und Bekanntmachung des Hinweises auf die Patenterteilung: **16.12.1992**
(21) Anmeldenummer: 89112737.5
(22) Anmeldetag: 12.07.1989
(51) Int. Cl.: B65B 55/10

(54) **Verfahren zum Entkeimen von Verpackungsmaterial, insbesondere von Verpackungsbehältern od.dgl.**
Method for sterilising a packaging material, especially packaging containers or the like
Procédé de stérilisation de matériau d'emballage, en particulier de récipients d'emballage ou similaires

(30) Priorität: 23.08.1988 DE 3828574
(43) Veröffentlichungstag der Anmeldung: 28.02.1990
(73) Patentinhaber: Benz & Hilgers GmbH, 40470 Düsseldorf (DE)
(72) Erfinder: Fischer, Georg, D-5620 Velbert 1 (DE); Böhm, Jürgen, Dr., D-4044 Kaarst 2 (DE)
(74) Vertreter: Pfeiffer, Helmut, Dipl.-Ing.

(56) Entgegenhaltungen:
- US-A- 2 355 073

## Beschreibung

Die Erfindung bezieht sich auf ein Verfahren zum Keimfreihalten von ein Füllprodukt aufnehmenden Verpackungsbehältern. Als Füllprodukt kommen insbesondere Nahrungsmittel in Frage.

Bei der Verpackung von Lebens- und Nahrungsmitteln, wie z. B. Fett, Quark und dgl., werden an die Keimfreiheit der mit dem Füllgut in Berührung kommenden Flächen des Verpackungsmaterials bzw. der Innenwandung des Verpackungsbehälters hohe Anforderungen gestellt. Diesen Anforderungen zu genügen, bereitet umso mehr Schwierigkeiten, als bei automatischem Abfüllverfahren nur sehr kurze Zeiträume in der Größenordnung von einigen Sekunden für die Entkeimung zur Verfügung stehen.

Es ist seit langem bekannt, Heißdampf zur Sterilisierung anzuwenden. Eine Dampfsterilisierung ist jedoch nur bei Anwendung von Temperaturen im Bereich von etwa 125 bis 150° C möglich, so daß das Verpackungsmaterial durch die hohen Temperaturen übermäßig beansprucht wird.

Anstelle der reinen Dampfsterilisierung ist deshalb auch schon mit einer Kombination mit kalten oder warmen wässrigen Lösungen von chemischen Bakteriziden gearbeitet worden, bei denen zugleich Heißdampf von etwas niedrigerem Druck und Chemikalien eingesetzt wird. Hierbei muß aber aufgrund der strengen gesetzlichen Forderungen wieder besonderer Augenmerk darauf gerichtet werden, das Verpackungsmaterial vor dem Abfüllen des Füllgutes völlig frei von Bakterizid-Rückständen zu halten, was inbesondere bei der Entkeimung von Behältern mit deren Winkeln und Ecken nicht unproblematisch ist.

Das gleiche gilt auch dann, wenn eine Sterilisierung mittels Wasserstoffperoxid durchgeführt wird. Dies muß gleichfalls vom Verpackungsmaterial bzw. aus dem Verpackungsbehälter entfernt werden, beispielsweise durch Einführen von Sterilluft oder dgl.

Aus der US-Patentschrift 2,355,073 ist ferner ein Verfahren zum Abfüllen von Milch bekanntgeworden, wobei die Behälter auf ihrer Innenseite mit einer Beschichtung aus Paraffin versehen sind. Diese Beschichtung wird jedoch nicht auf der Abfüllmaschine aufgebracht, sondern in einem separaten Betrieb, nämlich dem Herstellungsbetrieb der Behälter. Zu diesem Zweck müssen die Behälter an ihrer Verschlußöffnung ebenfalls keimfrei versiegelt sein, was mit einem Überzug aus Paraffin geschieht. Dieser Paraffinüberzug im Öffnungsbereich wird dann auf der Füllmaschine beispielsweise durch Erhitzen entfernt, so daß dann nach Aufklappen der Verschlußeinrichtung der Behälter mit Milch gefüllt werden kann.

Der Erfindung liegt die Aufgabe zugrunde, ein Verfahren der eingangs genannten Art vorzugschlagen, durch das mit besonders einfachen Mitteln eine einwandfreie keimfreie Innenwandung eines Verpackungsbehälters erreicht wird und bei dem auch das Entfernen eines Desinfektionsmittels entfallen kann.

Diese Aufgabe wird erfindungsgemäß dadurch gelöst, daß die Verpackungsbehälter vorgefertigt und in nicht sterilem Zustand in eine Hochgeschwindigkeits-Verpackungsmaschine eingegeben werden, die Verpackungsbehälter als Kunststoffbecher ausgebildet sind, die Beschichtung in der Hochgeschwindigkeits-Verpackungsmaschine auf die Innenwandungen der Kunststoffbecher in einer Dicke von etwa 20 bis 40 my aufgesprüht wird und die Beschichtung nach dem Aufsprühen auf die Innenwandungen der Kunststoffbecher und vor dem Füllen der Kunststoffbecher mit dem Füllprodukt zur Beschleunigung zwecks Aushärtung gekühlt wird.

Für das sterile Verpacken nach der Erfindung ist mithin vorgesehen, daß vorgefertigte und unsterile Becher in der Verpackungsmaschine zum Einsatz gelangen. Die Becher werden also erst unmittelbar in der Hochgeschwindigkeits-Verpackungsmaschine steril bzw. keimfrei gemacht und dann gefüllt. Dadurch wird sichergestellt, daß sowohl abgestorbene als noch lebensfähige Keime unter der Beschichtung gewissermaßen versiegelt werden, so daß diese mit dem Füllgut nicht in Berührung gelangen können. Da das Verfestigen der Beschichtung schnell vor sich gehen muß, d. h. vor dem Einfüllen muß eine Aushärtung stattgefunden haben, wird die Strecke zwischen dem Ort des Beschichtungsauftrags und dem Abfüllen so groß gewählt, daß genügend Zeit zum Aushärten bzw. Verfestigen nach Abkühlung zur Verfügung steht. Die Verfestigungszeit soll nicht mehr als wenige Sekunden betragen.

## Patentansprüche

1. Verfahren zum Keimfreihalten von ein Füllprodukt aufnehmenden Verpackungsbehältern, wobei auf die Innenwandungen der Verpackungsbehälter eine heiße und aushärtbare Beschichtung aus Kunststoff oder Wachs (Paraffin) aufgebracht wird, **dadurch gekennzeichnet,** daß
- die Verpackungsbehälter vorgefertigt und in nicht sterilem Zustand in eine Hochgeschwindigkeits-Verpackungsmaschine eingegeben werden,
- die Verpackungsbehälter als Kunststoffbecher ausgebildet sind,
- die Beschichtung in der Hochgeschwindigkeits-Verpackungsmaschine auf die Innenwandungen der Kunststoffbecher in einer Dicke von etwa 20 bis 40 my aufgesprüht wird und
- die Beschichtung nach dem Aufsprühen auf die Innenwandungen der Kunststoffbecher und vor dem Füllen der Kunststoffbecher mit dem Füllprodukt zur Beschleunigung der Aushärtung der Beschichtung gekühlt wird.

## Claims

1. Process for keeping in an aseptic condition packaging containers to receive a filling, a hot coating, which can be hardened, of plastic or wax (paraffin) being applied to the inner walls of the packaging container, characterized in that,
- the packaging containers are prefabricated and are delivered in a non-sterile state to a high speed packaging machine,
- the packaging containers are formed as plastic cups,
- the coating is sprayed in the high speed packaging machine onto the inner walls of the plastic cups at a thickness of about 20 to 40 µm and
- the coating, after being sprayed onto the inner walls of the plastic cups and prior to the plastic cups being filled with the filling, is cooled to accelerate the hardening of the coating.

## Revendications

1. Procédé de maintien à l'état stérile de récipients de conditionnement destinés à contenir un produit de remplissage, un revêtement chaud et durcissable en plastique ou en cire (paraffine) étant appliqué aux parois internes des récipients de conditionnement, caractérisé en ce que
- les récipients de conditionnement, préformés et dans un état non stérile, sont introduits dans une machine de conditionnement à grande vitesse,
- les récipients de conditionnement sont convertis en godets de plastique,
- le revêtement est pulvérisé sur les parois internes des godets de plastique sur une épaisseur d'environ 20 à 40 µ dans la machine de conditionnement à grande vitesse et
- le revêtement est refroidi pour accélérer son durcissement après la pulvérisation sur les parois internes des godets de plastique et avant le remplissage des godets avec le produit de remplissage.
